# EUROPÄISCHE PATENTSCHRIFT

(11) **EP 1 711 292 B1**
(45) Veröffentlichungstag und Bekanntmachung des Hinweises auf die Patenterteilung: **11.06.2008**
(21) Anmeldenummer: 05791426.9
(22) Anmeldetag: 16.09.2005
(51) Int. Cl.: B22D 41/30

(54) **Schieberplatte für einen Schieberverschluss an metallurgischen Schmelzgefässen sowie Verfahren zur deren Herstellung**
Slide plate for a slide valve gate for a metallurgical vessel as well as manufacturing process thereof
Plaque pour un système fermeture à tiroir pour récipient métallurgique ainsi que son procédé de fabrication

(30) Priorität: 18.10.2004 DE 102004050702
(43) Veröffentlichungstag der Anmeldung: 18.10.2006
(73) Patentinhaber: Refractory Intellectual Property GmbH & Co. KG, 1100 Wien (AT)
(72) Erfinder: EHRENGRUBER, Reinhard, 6015 Reussbühl (CH); HOFFMANN, Carl, 95615 Marktredwitz (DE); SHERRIFF, Robert, 8600 Oberaich (AT)
(74) Vertreter: Becker, Thomas
(86) Internationale Anmeldenummer: PCT/EP2005/009956
(87) Internationale Veröffentlichungsnummer: WO 2006/042596

(56) Entgegenhaltungen:
- EP-A- 0 529 108
- WO-A-02/070173
- DE-A1- 10 306 037
- DE-C1- 10 006 939
- US-B1- 6 263 897
- DEILMANN W ET AL: "ON FURTHER DEVELOPMENT OF BASIC CERAMIC COMPONENTS IN SLIDING-GATE SYSTEM" RADEX RUNDSCHAU, GRAEFELFING, DE, Bd. 27, 1979, Seiten 1156-1168, XP000917013
- PATENT ABSTRACTS OF JAPAN Bd. 1996, Nr. 03, 29. März 1996 (1996-03-29) -& JP 07 308756 A (TOKYO YOGYO CO LTD), 28. November 1995 (1995-11-28) -& PATENT ABSTRACTS OF JAPAN Bd. 1996, Nr. 03, 29. März 1996 (1996-03-29) & JP 07 308757 A (TOKYO YOGYO CO LTD), 28. November 1995 (1995-11-28)
- PATENT ABSTRACTS OF JAPAN Bd. 1997, Nr. 07, 31. Juli 1997 (1997-07-31) & JP 09 057428 A (TOSHIBA CERAMICS CO LTD; SUMITOMO METAL IND LTD), 4. März 1997 (1997-03-04)

## Beschreibung

Die Erfindung betrifft eine Schieberplatte für einen Schieberverschluss an metallurgischen Schmelzgefäßen.

Schieberplatten, worunter sowohl Platten für Linearschieber als auch für Drehschieber verstanden werden, finden seit Jahrzehnten Verwendung zur Ausflussregelung an metallurgischen Schmelzgefäßen, beispielsweise Pfannen oder sogenannten Zwischenbehältern (tundish).

Solche Schieberverschlüsse (Schiebersysteme) bestehen beispielsweise aus zwei Platten, einer feststehenden und einer beweglichen Platte. Beide Platten weisen mindestens eine Durchflussöffnung für eine zugehörige Metallschmelze auf, wobei die Öffnung senkrecht zu den Haupt-Oberflächen der Platten verläuft. Die Platten sind relativ zueinander bewegbar, so dass korrespondierende Öffnungen der Platten versetzt, teilweise überlappend oder fluchtend zueinander ausgerichtet werden können, um die Masse der hindurch geführten Schmelze einzustellen oder den Schmelzenstrom zu unterbrechen.

Es sind auch Verschlusssysteme mit mehr als zwei Platten bekannt.

Insbesondere der Wandbereich der Durchflussöffnungen verschleißt im Laufe der Benutzung. Zur Verbesserung der Verschleißfestigkeit (aber auch zu Reparaturzwecken) ist es bekannt, um die Durchflussöffnung herum im Grundkörper der Platte einen ringförmigen Einsatz aus einem besonders verschleißfesten Werkstoff anzuordnen. Problematisch ist die "Verbindung" des Einsatzes mit dem umgebenden Feuerfestmaterial der Grundplatte.

Aus der DE 100 06 939 C1 ist es bekannt, den ringförmigen Einsatz in eine entsprechende Ausnehmung des Grundkörpers der Platte einzumörteln. Hierzu ist es erforderlich, die Grundplatte entsprechend mechanisch vorzubereiten, zum Beispiel auszubohren. Dies verursacht zusätzliche Kosten. Darüber hinaus können nur rotationssymmetrische Einsätze verwendet werden.

In der DE 100 06 939 C1 wird auch die Möglichkeit erwähnt, den ringförmigen Einsatz durch gemeinsames Verpressen mit dem umgebenden feuerfesten Matrixwerkstoff zu verpressen. Dabei wird beispielsweise ein vorgefertigter Einsatz in eine Pressform eingelegt und von Masse umgeben, die später den Grundkörper bilden soll. Die Masse wird anschließend verpresst. Dieses Verfahren ist im Prinzip auf beliebige Einsatz-Formen anwendbar und einfach auszuführen. Es hat jedoch den Nachteil, dass sich Einsatz und umgebender Grundkörper nach dem Ausformen aus der Presse voneinander lösen und ein kleiner Spalt zwischen Einsatz und Grundplatte entsteht. Damit kann sich der Einsatz später bei der Benutzung der Schieberplatte in einem Schieberverschluss von dem umgebenden Grundkörper lösen oder sogar herausfallen.

Ein häufig angewendetes Verfahren besteht darin, einen vorkonfektionierten Einsatzkörper mit einer feuerfesten, hydraulischen Masse (einem Beton) zu umgießen. Auch auf diese Weise lassen sich nahezu beliebige Einsatz-Geometrien verwenden. Beim Aufheizen verliert die hydraulische Bindung des Matrixmaterials des Grundkörpers jedoch zumindest einen Teil ihrer Festigkeit. Erst bei Temperaturen deutlich über 1.000° C wird eine feste keramische Bindung erzeugt. Man spricht in diesem Zusammenhang von einem "Festigkeitsloch", meist um etwa 900° C. Bei der Benutzung der Schieberplatte bildet sich ein starker Temperaturgradient zwischen dem Bereich der Durchgangsöffnung und dem Rand der Platte aus. Im Bereich der Durchgangsöffnung nimmt das Feuerfestmaterial etwa die Temperatur des flüssigen Stahls an (beispielsweise 1.600° C). Am Rand der Platte liegt die Temperatur deutlich niedriger. Zwangsläufig entstehen so Bereiche innerhalb der Platte, die nur bis zum "Festigkeitsloch" (ca. 900° C) erhitzt werden. Der Verschleiß dieser Platten ist entsprechend hoch.

Ausgehend von diesem Stand der Technik liegt der Erfindung die Aufgabe zugrunde, eine Schieberplatte für einen Schieberverschluss an einem metallurgischen Schmelzgefäß anzubieten, die einen verschleißfesten Einsatz im Bereich der Durchgangsöffnung für die Metallschmelze aufweist, wobei die Schieberplatte in einem einfachen Verfahren herstellbar sein soll und über ihr gesamtes Volumen eine möglichst konstante hohe Festigkeit (Verschleißfestigkeit) aufweist.

Zur Lösung dieser Aufgabe geht die Erfindung von dem genannten Stand der Technik aus, bei dem der Einsatz in-situ beim Verpressen eines den Einsatz umgebenden feuerfesten Matrixwerkstoffs für den Grundkörper in diesem fixiert wird. Soweit der Einsatz nachstehend als "ringförmig" beschrieben wird kann dies "exakt ringförmig" sein, woraus sich eine Kreisform des äußeren Umfangsbereiches des Einsatzes ergibt. Der Begriff schließt auch Formen ein, bei denen der Einsatz, in Axialrichtung seiner Öffnung zwischen gegenüberliegenden Stirnflächen, außen abgestuft, also mit unterschiedlichen Außendurchmessern ausgebildet oder mit konischer Umfangsfläche gestaltet ist. "Ringförmig" schließt ferner auch unsymmetrische Umfangsformen und eine außermittige Anordnung der Öffnung ein. Ringförmig stellt insoweit nur darauf ab, dass der Einsatz eine Öffnung zur Durchführung der Metallschmelze besitzt.

Wie beschrieben kommt es dabei beim Ausformen jedoch zur Ausbildung eines Raumes (Abstandes) zwischen Einsatz und Grundkörper, meist in Form eines ringförmigen Spaltes zwischen Umfangsfläche des Einsatzes und korrespondierender Fläche des Grundkörpers, der eine kraftschlüssige Verbindung zwischen beiden zumindest partiell verhindert. Dieser Raum (Spalt) kann auch mehrteilig sein.

Dieses Problem wird erfindungsgemäß dadurch gelöst, dass der zwischen Einsatz und Grundkörper vorhandene Raum mit einem Imprägnierungsmittel gefüllt wird, welches den Grundkörper mit dem Einsatz kraftschlüssig verbindet.

In ihrer allgemeinsten Ausführungsform betrifft die Erfindung eine Schieberplatte für einen Schieberverschluss an einem metallurgischen Schmelzgefäß, mit den Merkmalen von Anspruch 1.

Die erwähnten Abschnitte zwischen Einsatz und Grundkörper, bei denen keine kraftschlüssige Verbindung zwischen beiden Teilen besteht, sind in der Regel äußerst schmal und weisen eine Breite von üblicherweise < 100 µm, oft < 10 µm auf. Ein derart schmaler Raum (Spalt) kann ersichtlich nicht mit einem Mörtel oder dergleichen verfüllt werden. Die Verwendung eines (flüssigen) Imprägnierungsmittels ermöglicht es aber, diesen Hohlraum (diese Hohlräume) auszufüllen und auf diese Weise die beiden Teile miteinander zu verbinden.

Dabei kann der Raum mit einem kohlenstoffhältigen Imprägnierungsmittel gefüllt werden. Ein solches Imprägnierungsmittel kann beispielsweise ein Stoff aus der Gruppe: Steinkohlenteerpech, Petrolpech, Phenolharz sein.

Imprägniert (tränkt) man die Schieberplatte nach der Entformung aus der Presse mit einem solchen Stoff und tempert die Platte anschließend bei Temperaturen zwischen 200 und 700° C, so verkokt das Imprägnierungsmittel und verfestigt sich, wobei es die gewünschte kraftschlüssige Verbindung zwischen ringförmigem Einsatz und umgebenden Grundkörper schafft. Der oder die Spalte zwischen den beiden Komponenten werden also mittels einer durchgehenden Kohlenstoffschicht verbunden.

Dabei kann sich die Imprägnierung auf den erwähnten Übergangsbereich zwischen Einsatz und Grundkörper beschränken. Es ist aber auch möglich, den Imprägnierungsbereich größer zu wählen, bis hin zur Imprägnierung der gesamten Platte.

Die Imprägnierung hat den zusätzlichen Vorteil, dass die Dichtigkeit der Platte insgesamt im imprägnierten Bereich erhöht wird und sich ihre Gleiteigenschaften verbessern.

Die Imprägnierung lässt sich optimieren, wenn sowohl der Einsatz als auch der Werkstoff des Grundkörpers vor dem Imprägnieren eine offene Porosität zwischen 5 und 20 Volumen-% besitzen. Dabei wird die offene Porosität des Grundkörpers in der Regel höher sein als die des Einsatzes, da der Einsatz bereits als vorgeformtes, meist vorgepresstes Teil eingesetzt wird.

Die Werkstoffauswahl sowie die Presstechnik können so gewählt werden, dass der zu verfüllende Raum zwischen Einsatz und. Grundkörper eine Breite ≤ 70 µm, beispielsweise zwischen 20 und 70 µm aufweist. Dies lässt sich beispielsweise auch durch die Auswahl der Körnung für den Einsatz beziehungsweise den Grundkörper einstellen.

Während der Einsatz in der Regel als vorgepresstes Teil Verwendung findet, kann der Grundkörper gegebenenfalls auch durch Gießtechnik erstellt werden. Dabei ist der Spalt dann in der Regel etwas höher, so dass auch die Breite des Raumes (Spaltes) zwischen Einsatz und Grundplatte vor dem Imprägnieren und nach einer etwaigen Trocknung der Platte größer als die erwähnten 100 µm sein kann.

Im übrigen lassen sich die im Stand der Technik beschriebenen Merkmale hinsichtlich Werkstoffauswahl auch auf die erfindungsgemäße Schieberplatte übertragen. So wird der Einsatz in der Regel eine höhere Verschleißfestigkeit aufweisen als der Grundkörper. Damit können für den Grundkörper preiswertere Werkstoffqualitäten eingesetzt werden, wodurch sich der Preis der Schieberplatte insgesamt reduziert.

Üblicherweise werden Einsatz und Grundkörper aus unterschiedlichen feuerfesten keramischen Werkstoffen gebildet.

Ein geeigneter Werkstoff für den Einsatz ist ein Material auf Basis ZrO₂. Beispielsweise Werkstoffe auf Basis Al₂O₃ lassen sich für den Grundkörpereinsetzen.

Wenngleich die Schieberplatte mit unterschiedlichen Verfahren hergestellt werden kann, wie vorstehend erläutert, hat sich ein Verfahren als vorteilhaft erwiesen, bei dem ein vorgepresster, ringförmiger Einsatz aus einem feuerfesten keramischen Werkstoff in einem Pressvorgang in einem Grundkörper aus einem feuerfesten keramischen Werkstoff konfektioniert, entformt und die so gebildete Schieberplatte anschließend im Übergangsbereich zwischen Einsatz und Grundkörper mit einem Imprägnierungsmittel getränkt und getempert wird, wie in Anspruch 9 beansprucht.

Ein solches Verfahren wurde in folgendem Versuch erprobt:

Es wurde ein gebrannter ringförmiger Einsatz aus einem mit MgO stabilisierten Zirkonoxid in eine Pressenform gelegt. Der Einsatz wurde anschließend mit einer Pressmasse auf Tonerde-Basis umgeben, und zwar in einer solchen Menge, dass die Pressmasse (zur Ausbildung des Grundkörpers) die obere Stirnfläche des Einsatzes überragt, und zwar in einem Maße, dass nach dem anschließenden Pressvorgang die obere Stirnfläche des Grundkörpers mit der oberen Stirnfläche des Einsatzes fluchtet.

Nach der Entnahme der so gepressten Schieberplatte wurde diese im Bereich von einigen Millimetern beidseitig des Übergangsbereiches zwischen Einsatz und Grundkörper mit flüssigem Steinkohlenteerpech imprägniert sowie anschließend bei 500° C getempert.

Wie die beigefügte Figur 1 zeigt, ist in dem scharfen Übergang zwischen Einsatz 1 und Grundkörper 2 eine etwa 5 µm breite Schicht 3 aus verkoktem Steinkohlenteerpech mikroskopisch nachweisbar.

Diese Füllschicht schafft eine kraftschlüssige Verbindung zwischen Einsatz und Umhüllung (Grundkörper). Der Einsatz ist damit sicher und zuverlässig gegenüber dem Grundkörper fixiert. In einem nachgestellten Praxisversuch konnte die Schieberplatte zusammen mit einer baugleichen Schieberplatte zur Ausbildung eines Schieberverschlusssystems getestet werden. Es wurden 6 Chargen Stahl vergossen, ohne dass der Einsatz seine kraftschlüssige Verbindung im Grundkörper verlor.

Die verbesserte Verankerung des Einsatzes in der Schieberplatte wurde in folgendem Versuch überprüft, wie in Fig. 2 dargestellt:

Die Platte 10 wird auf einen Ring 12 horizontal aufgelegt, wobei der Einsatz 14 nicht aufliegt. Der Einsatz 14 hat einen Außendurchmesser von 130 mm, einen Innendurchmesser der Bohrung von 80 mm und ist 15 mm dick. Von oben wird die Platte an sechs Stellen 16, die mit gleichmäßigem Winkelabstand auf einem gedachten Kreis liegen, bis zur Oberseite 140 des Einsatzes 14 gebohrt. Ein Stempel 18 mit sechs korrespondierenden Druckzylindern 20 wird nun in die Bohrungen eingeführt. Es wurde die Kraft gemessen, bei der der Einsatz 14 zerstört wird oder aus der Platte 10 ausbricht.

Dabei wurden je 5 Versuche an einer erfindungsgemäß gestalteten, bei 500° Celsius getemperten Schieberplatte (E) und an einer baugleichen Schieberplatte ohne Imprägnierung (S) durchgeführt und der Mittelwert für jede Platte bestimmt.

Für S wurde ein Wert von 2±1 kN ermittelt, für E dagegen ein Wert von 18±3 kN.

Der Einsatz kann sich über die gesamte Höhe der Schieberplatte (senkrecht zu den Hauptoberflächen) erstrecken. Ebenso ist es aber auch möglich, den Außendurchmesser des Einsatzrings abzustufen, entsprechend einer korrespondierenden Abstufung des umgebenden Grundkörpers. Auf diese Weise wird eine zusätzliche mechanische Sicherheit geschaffen, dass der Ring beim Einsatz sicher auf einem korrespondierenden Kragen der Grundplatte aufliegt und sich nicht in Strömungsrichtung der Metallschmelze lösen kann.

## Patentansprüche

1. Schieberplatte für einen Schieberverschluss an einem metallurgischen Schmelzgefäß, mit folgenden Merkmalen:
a) die Schieberplatte weist einen Grundkörper (2) aus einem feuerfesten keramischen Werkstoff auf,
b) der Grundkörper (2) weist mindestens eine Durchgangsöffnung auf, die senkrecht zu Hauptoberflächen des Grundkörpers (2) verläuft,
c) der Grundkörper (2) umgibt einen ringförmigen Einsatz (1) aus einem feuerfesten keramischen Werkstoff,
d) Grundkörper (2) und Einsatz (1) sind gemeinsam verpresst,
e) der Einsatz (1) umgibt die Durchgangsöffnung mindestens im Bereich einer Hauptoberfläche des Grundkörpers (2) allseitig und fluchtet mit dieser Hauptoberfläche,
f) ein zwischen Einsatz (1) und Grundkörper (2) vorhandener Raum (3) in Form eines ringförmigen Spaltes zwischen Umfangsfläche des Einsatzes und korrespondierender Fläche des Grundkörpers ist mit einem Imprägnierungsmittel gefüllt, welches Grundkörper (2) und Einsatz (1) nach Temperung der Schieberplatte zwischen 200° und 700° C kraftschlüssig verbindet.

2. Schieberplatte nach Anspruch 1, deren Raum (3) mit einem Kohlenstoff hältigen Imprägnierungsmittel gefüllt ist.

3. Schieberplatte nach Anspruch 1, deren Raum (3) mit einem Imprägnierungsmittel aus der Gruppe: Steinkohlenteerpech, Petrolpech, Phenolharz gefüllt ist.

4. Schieberplatte nach Anspruch 1, deren Raum (3) spaltartig mit einer Breite < 100 µm ist.

5. Schieberplatte nach Anspruch 1, deren Einsatz (1) eine höhere Verschleißfestigkeit aufweist als der Grundkörper (2).

6. Schieberplatte nach Anspruch 1, bei der Einsatz (1) und Grundkörper (2) aus unterschiedlichen feuerfesten keramischen Werkstoffen bestehen.

7. Schieberplatte nach Anspruch 1, deren Einsatz (1) aus einem Werkstoff auf Basis ZrO₂ besteht.

8. Schieberplatte nach Anspruch 1, deren Grundkörper (2) aus einem Werkstoff auf Basis Al₂O₃ besteht.

9. Verfahren zur Herstellung einer Schieberplatte nach Anspruch 1, wobei ein vorgepresster, ringförmiger Einsatz aus einem feuerfesten keramischen Werkstoff in einem Pressvorgang in einem Grundkörper aus einem feuerfesten keramischen Werkstoff konfektioniert, entformt und die so gebildete Schieberplatte anschließend im Übergangsbereich zwischen Einsatz und Grundkörper mit einem Imprägnierungsmittel getränkt und getempert wird.

## Claims

1. Slide plate for a slide valve closure on a metallurgical melting vessel, having the following features:
a) the slide plate has a basic body (2) composed of a refractory ceramic material,
b) the basic body (2) has at least one through aperture, which extends perpendicularly relative to main surfaces of the basic body (2),
c) the basic body (2) surrounds an annular insert (1) composed of a refractory ceramic material,
d) the basic body (2) and the insert (1) are pressed jointly,
e) the insert (1) fully surrounds the through aperture at least in the region of one main surface of the basic body (2) and is in alignment with this main surface,
f) a space (3) in the form of an annular gap between a circumferential face of the insert and a corresponding face of the basic body, present between the insert (1) and the basic body (2) is filled with an impregnation medium which non-positively connects the basic body (2) and the insert (1) following tempering of the slide plate at between 200° and 700°.

2. Slide plate according to Claim 1, the space (3) of which is filled with an impregnation medium containing carbon.

3. Slide plate according to Claim 1, the space (3) of which is filled with an impregnation medium from the group: coaltar pitch, petroleum pitch, phenolic resin.

4. Slide plate according to Claim 1, the space (3) of which is in the form of a gap having a width of < 100 µm.

5. Slide plate according to Claim 1, the insert (1) of which has a greater wear resistance than the basic body (2).

6. Slide plate according to Claim 1, wherein the insert (1) and the basic body (2) are composed of different refractory ceramic materials.

7. Slide plate according to Claim 1, the insert (1) of which is composed of a ZrO₂-base material.

8. Slide plate according to Claim 1, the basic body (2) of which is composed of an Al₂O₃-based material.

9. Method for producing a slide plate according to Claim 1, wherein a prepressed, annular insert composed of a refractory ceramic material is integrated in a pressing process in a basic body composed of a refractory ceramic material, demoulded, and the thus formed slide plate is then impregnated with an impregnation medium in the transition region between the insert and the basic body, and tempered.

## Revendications

1. Plaque de distributeur pour un système de fermeture du distributeur sur un creuset métallurgique, comportant les caractéristiques suivantes :
a) la plaque de distributeur comporte un corps de base (2) réalisé dans un matériau céramique réfractaire,
b) le corps de base (2) comporte au moins un orifice de passage, qui est orienté perpendiculairement aux surfaces principales du corps de base (2),
c) le corps de base (2) entoure un insert (1) annulaire, réalisé dans un matériau céramique réfractaire,
d) le corps de base (2) et l'insert (1) sont compactés conjointement,
e) l'insert (1) entoure de toutes parts l'orifice de passage au moins dans la zone d'une surface principale du corps de base (2) et est aligné avec cette surface principale,
f) un espace (3), présent entre l'insert (1) et le corps de base (2) sous la forme d'une fente annulaire entre la face périphérique de l'insert et la surface correspondante du corps de base, est rempli d'un matériau d'imprégnation, par lequel le corps de base (2) et l'insert (1) sont assemblés à force l'un à l'autre après durcissement par trempe de la plaque de distributeur entre 200° et 700°C.

2. Plaque de distributeur selon la revendication 1, dont l'espace (3) est rempli d'un matériau d'imprégnation contenant du carbone.

3. Plaque de distributeur selon la revendication 1, dont l'espace (3) est rempli d'un matériau d'imprégnation choisi dans le groupe : brai de houille, brai de pétrole, résine phénolique.

4. Plaque de distributeur selon la revendication 1, dont l'espace (3) est en forme de fente avec une largeur inférieure à 100 µm.

5. Plaque de distributeur selon la revendication 1, dont l'insert (1) a une résistance à l'usure supérieure à celle du corps de base (2).

6. Plaque de distributeur selon la revendication 1, dont l'insert (1) et le corps de base (2) sont réalisés dans des matériaux céramiques réfractaires différents.

7. Plaque de distributeur selon la revendication 1, dont l'insert (1) est réalisé dans un matériau à base de ZrO₂.

8. Plaque de distributeur selon la revendication 1, dont le corps de base (2) est réalisé dans un matériau à base de Al₂O₃.

9. Procédé de fabrication d'une plaque de distributeur selon la revendication 1, dans lequel un insert annulaire précompacté et d'un matériau céramique réfractaire est inserté dans un processus de compactage dans un corps de base en matériau céramique réfractaire, est démoulé et la plaque de distributeur ainsi formée est imprégnée ensuite d'un matériau d'imprégnation dans la zone de transition entre l'insert et le corps de base et est durcie par trempe.
